# EUROPÄISCHE PATENTSCHRIFT

(11) **EP 0 601 024 B1**
(45) Veröffentlichungstag und Bekanntmachung des Hinweises auf die Patenterteilung: **01.03.1995**
(21) Anmeldenummer: 92918428.1
(22) Anmeldetag: 26.08.1992
(51) Int. Cl.: A63C 5/048

(54) **VERFAHREN FÜR DIE HERSTELLUNG EINER SKIKANTE**
PROCESS FOR PRODUCING A SKI EDGE
PROCEDE DE FABRICATION D'UNE CARRE DE SKI

(30) Priorität: 28.08.1991 DE 4128410; 02.06.1992 DE 4218099
(43) Veröffentlichungstag der Anmeldung: 15.06.1994
(73) Patentinhaber: C.D. WÄLZHOLZ PRODUKTIONS-GESELLSCHAFT MBH, D-58093 Hagen (DE)
(72) Erfinder: JUNIUS, Hans-Toni, D-5860 Iserlohn (DE)
(74) Vertreter: Schneiders, Josef
(86) Internationale Anmeldenummer: EP9201958
(87) Internationale Veröffentlichungsnummer: WO9304742

(56) Entgegenhaltungen:
- EP-A- 0 031 399
- EP-A- 0 124 501
- FR-A- 1 289 011
- US-A- 3 508 978

## Beschreibung

Die Erfindung betrifft ein Verfahren für die Herstellung einer Skikante aus vergütetem Stahl, die einen die Lauffläche aufweisenden Kopf und eine in den Körper des Ski ragende Flanke aufweist, die dünner als der Kopf ausgebildet ist und über ihre Länge mit einer Vielzahl von gestanzten Ausnehmungen und/oder Öffnungen versehen ist, mit den nachfolgend aufgeführten aufeinanderfolgenden Verfahrensschritten:
a) Walzen oder Ziehen des Kantenprofiles;
b) Vergüten des gesamten Kantenprofiles durch Erwärmen auf die Härtetemperatur und anschließendes Anlassen;
c) partielles Erwärmen der Flanke auf eine Temperatur größer als Anlaßtemperatur unter gleichzeitiger Kühlung des Kopfes;
d) Stanzen der Ausnehmungen und/oder Öffnungen in der Flanke.

Ein Verfahren der eingangs genannten Art ist aus der DE-OS 22 04 270 bekannt. Nach diesem Verfahren hergestellte Skikanten haben einerseits den Vorteil, daß der Kopf über den gesamten Querschnitt durch Bildung einer martensitischen Struktur sehr hart ist, so daß sich eine hohe Lebensdauer der Skikante ohne Nachschärfen ergibt. Andererseits wird die Flanke durch die partielle Erwärmung in eine im wesentlichen perlitische Struktur zurückgeführt, so daß diese Flanke verhältnismäßig weich und duktil ist und dementsprechend mit geringem Werkzeugverschleiß durch Stanzen bearbeitet werden kann.

Obwohl das vorbekannte Verfahren die oben diskutierten Vorteile bietet, hat es sich in der Praxis nicht einführen lassen. Das ist im wesentlichen darauf zurückzuführen, daß die so hergestellte Skikante nicht geradlinig verläuft, sondern in der Haupterstreckungsebene unterschiedlich gekrümmt ist. Versuche, diese unvermeidbar auftretenden Krümmungen - auch Säbelabweichungen genannt - zu vermeiden oder durch eine nachträgliche Biegeverformung rückgängig zu machen, sind in der Vergangenheit daran gescheitert, daß die auftretenden Krümmungsradien über die Länge des Kantenprofiles stark differieren, so daß es praktisch unmöglich ist, in der Biegevorrichtung die jeweils richtige Biegeverformung einzustellen.

Es ist Aufgabe der Erfindung, das Verfahren der eingangs genannten Art dahin auszubilden, daß die danach hergestellte Skikante völlig geradlinig verläuft.

Zur Lösung dieser Aufgabe schlägt die Erfindung ausgehend vom Verfahren der eingangs genannten Art vor, daß beim Vergüten des gesamten Kantenprofiles die Abweichung in der Rockwell-Härte über den Querschnitt und die Länge des Kantenprofiles gesehen auf weniger als 2° HRC eingestellt wird, daß die Erwärmungstemperatur und die Erwärmungsdauer beim partiellen Erwärmen der Flanke über die Länge des Kantenprofiles konstant gehalten werden und daß das Kantenprofil nach dem partiellen Erwärmen und vor dem Stanzen einer gleichbleibenden Biegeverformung unterzogen wird, bei der die Flanke um einen gleichbleibenden Betrag gereckt wird.

Die Erfindung geht aus von der Erkenntnis, daß die unvermeidbar auftretenden Säbelabweichungen im wesentlichen die Folge von Volumenveränderungen sind, die beim Übergang des martensitischen Gefüges in ein ferritisch/perlitisches Gefüge auftreten. Beim Übergang von martensitischer zu ferritisch/perlitischer Gefügestruktur eines Kohlenstoffstahles ergibt sich eine Volumenkontraktion, die im vorliegenden Fall - da die Nachbehandlung am Kantenprofil nur einseitig im Bereich der Flanke erfolgt - zwangsläufig zu einer starken Säbelbildung führt. Stellt man nun durch eine entsprechende Wärmebehandlung sicher, daß einerseits beim Vergüten des gesamten Kantenprofiles die Abweichungen in der Rockwell-Härte - d. h. in der Martensitbildung - über den Querschnitt und die Länge des Kantenprofiles gesehen gering sind und andererseits die Erwärmungstemperatur und die Erwärmungsdauer, d. h. die Perlitbildung - beim partiellen Erwärmen der Flanke über die Länge des Kantenprofiles weitestgehend konstant sind, so ergibt sich über die Länge des Kantenprofiles eine gleichmäßige Säbelabweichung, die in einer nachfolgenden Biegeverformung durch ein gleichmäßiges Recken der Flanke des Kantenprofiles auf einfache Weise rückgängig gemacht werden kann.

Die erfindungsgemäß geforderte sehr gleichmäßige Martensitbildung in dem Kantenprofil vor dem partiellen Erwärmen läßt sich beispielsweise dadurch erreichen, daß beim Vergüten des gesamten Kantenprofiles eine mehrstufige Durchlaufvergütung vorgenommen wird, bei der das Kantenprofil zunächst in einem Durchlauf-Metallbad schroff auf eine Temperatur kurz über der Martensit-Starttemperatur (Ms) abgekühlt wird, anschließend eine Gefügeumwandlung des bei der Schroffabkühlung gebildeten austenitischen Gefüges in das martensitische Gefüge bei langsamer Abkühlung unter einer Luftdusche vorgenommen wird und abschließend eine Anlaßbehandlung unter Schutzgas erfolgt. Die erläuterte mehrstufige Vergütung führt im Gegensatz zur herkömmlich verwendeten Ölabschreckung zu einem sehr gleichmäßigen martensitischen Gefüge, welches weitestgehend frei von inneren Spannungen ist. Die Metallbadabschreckung und das Anlassen unter Schutzgas bewirken, daß Oxidationserscheinungen an den Profiloberflächen vermieden werden. Letzteres ist wichtig für die sich anschließende gleichmäßige Erwärmung der Flanke des Profiles, die durch Oxidationsschichten behindert würde.

Die oben erwähnte Schroffabkühlung erfolgt zweckmäßig in einem Blei-Wismut-Durchlaufbad mit gleichbleibender Temperatur von insbesondere 350° C.

Eine qualitativ besonders gute und mit niedrigem Werkzeugverschleiß stanzbare Skikante ergibt sich, wenn die Vergütung des gesamten Kantenprofiles auf eine Rockwell-Härte von 50° - 60° HRC erfolgt und die Härte der Flanke durch partielles Erwärmen auf 30° - 40° HRC abgesenkt wird.

Ein Ausführungsbeispiel der Erfindung wird im folgenden anhand der Zeichnungen näher erläutert. Es zeigen:
- Fig. 1:: einen Querschnitt durch ein gestanztes Kantenprofil in einer ersten Ausführungsform;
- Fig. 2:: eine Draufsicht zu Fig. 1;
- Fig. 3:: einen Querschnitt durch ein gestanztes Kantenprofil in einer zweiten Ausführungsform;
- Fig. 4:: eine Draufsicht zu Fig. 3;
- Fig. 5:: schematisch das Verfahren gemäß der Erfindung in seinem Ablauf;
- Fig. 6:: schematisch die zusätzliche Durchlauf-Anlaßvorrichtung quer zur Durchlaufrichtung.

In den Fig. 1 bis 4 ist das Kantenprofil jeweils in seiner Gesamtheit mit dem Bezugszeichen 1 bezeichnet. Es besteht aus einem Kopf 2, welcher die Lauffläche 3 aufweist und einer Flanke 4, welcher dünner als der Kopf 2 ist und zur Verankerung des Kantenprofiles 1 in dem Körper des Ski dient.

Wie aus den Fig. 2 und 4 ersichtlich ist, ist die Flanke 4 mit gestanzten Ausnehmungen 5 (Fig. 2) oder Öffnungen 6 (Fig. 4) versehen, welche bei der Befestigung des Kantenprofiles 1 im Körper des Ski zur besseren Verzahnung und Verankerung dienen. Abweichend von den dargestellten Ausführungsbeispielen können die Ausnehmungen 5 und die Öffnungen 6 auch abweichende Gestalt haben.

Das gesamte Kantenprofil 1 besteht aus einem härtbaren Stahl, welcher durch das Verfahren gemäß der Erfindung im Bereich des Kopfes 2 über dessen gesamtes Volumen auf eine große Härte, beispielsweise eine Rockwell-Härte von 50° - 60° HRC gehärtet ist, während die Flanke 4 durch zusätzliches partielles Anlassen in der Härte auf beispielsweise 30° - 40° HRC reduziert ist.

Die in den Fig. 5 und 6 dargestellte Vorrichtung zur Durchführung des Verfahrens gemäß der Erfindung besteht aus einem Profilwalzwerk 7 oder einer entsprechenden Profilziehanlage, in welcher das durchlaufende Kantenprofil 1 die richtige Profilform erhält. Anschließend durchläuft das Kantenprofil 1 eine Vergütungsanlage 8, in welcher durch Erhitzen auf die überkritische Temperatur und anschließendes Abschrecken und Anlassen das Kantenprofil 1 über seinen gesamten Querschnitt gleichmäßig vergütet wird, und zwar auf eine verhältnismäßig hohe Härte, die der endgültigen Härte des Kopfes 2 entspricht. Das Abschrecken in der Vergütungsanlage 8 erfolgt in einem Durchlauf-Metallbad, welches eine flüssige Blei-Wismut-Schmelze von konstanter Temperatur, vorzugsweise ca. 350° C enthält. Diese Temperatur liegt noch kurz über der Martensit-Starttemperatur (Mₛ). Bei dem schroffen Abkühlvorgang bildet sich in dem Kantenprofil 4 ein im wesentlichen austenitisches Gefüge aus. Nachfolgend wird das Kantenprofil unter einer Luftdusche langsam abgekühlt, wobei das zuvor bei der Schroffabkühlung gebildete austenitische Gefüge in ein weitestgehend homogenes martensitisches Gefüge umgewandelt wird. Danach wird das Kantenprofil 1 unter Schutzgas auf eine verhältnismäßig niedrige Anlaßtemperatur angelassen, um die gewünschten Werkstoffeigenschaften exakt einzustellen. Bei der oben erläuterten mehrstufigen Vergütung ergibt sich eine weitestgehend gleichmäßige Härte über den Querschnitt und über die Länge des Kantenprofiles 1. Die Abweichungen in der Rockwell-Härte über den Querschnitt und die Länge des Kantenprofiles 1 betragen höchstens noch 2° HRC.

Danach durchläuft das über sein gesamtes Volumen gleichmäßig gehärtete Kantenprofil 1 eine Durchlaufanlage 9 zum zusätzlichen partiellen Anlassen der Flanke 4. Die hierbei eingebrachte Wärmemenge wird konstant geregelt, um über die Länge des Kantenprofiles 1 eine gleichmäßige Biegung zu erhalten. Nur dann ist ein exaktes Ausrichten des Materials nach dem partiellen Anlassen möglich.

Die in Fig. 6 dargestellte Durchlaufanlage zum zusätzlichen partiellen Anlassen der Flanke 4 weist zwei beispielsweise wassergekühlte Kühlkästen 10a und 10b auf, die zwischen sich eine Durchtrittsöffnung 11 freilassen, deren Querschnittsform der Querschnittsform des Kopfes 2 angepaßt ist. Die Kühlflächen der Durchtrittsöffnung 11 liegen von drei Seiten her an dem Kopf 2 an und lassen die Flanke 4 frei, d.h. ungekühlt.

Dem ungekühlt bleibenden Abschnitt der Flanke 4 ist eine Heizeinrichtung 12 zugeordnet. Diese Heizeinrichtung 12 kann ein genau regelbarer Gasbrenner, eine Induktionsspule oder ein Heizstrahler, insbesondere ein Laserstrahler sein. Möglich ist auch eine konduktive Erwärmung, beispielsweise eine Erwärmung in einem entsprechend abgeschirmten Metallbad oder mittels eines Heizkörpers, der mit der Flanke 4 des Kantenprofiles 1 in Berührung gebracht wird.

Wie aus Fig. 6 weiterhin ersichtlich ist, ist die Durchtrittsöffnung 11 so geformt, daß auch der Übergangsbereich 4a zwischen dem Kopf 2 und der Flanke 4 noch gekühlt wird. Hierdurch ergibt sich zwischen dem hart bleibenden Kopf 2 und der zusätzlich angelassenen Flanke 4 ein Übergangsbereich 4a, dessen Härte zwischen der des Kopfes 2 und der Flanke 4 liegt. Die Durchlaufgeschwindigkeit v des Kantenprofiles 1 und die Wärmezufuhr Q durch die Heizeinrichtung 12 sind so aufeinander abgestimmt, daß die Erwärmungstemperatur und die Erwärmungsdauer - und damit die Ausbildung eines perlitischen Gefüges - in der Flanke 4 - über die Länge des Kantenprofiles 1 konstant gehalten werden.

Der Durchlaufanlage 9 zum zusätzlichen partiellen Anlassen der Flanke 4 ist weiterhin eine Vorrichtung 13 zum langsamen und kontrollierten Abkühlen der Flanke 4 nachgeschaltet.

Das fertig wärmebehandelte Kantenprofil 1 wird nachfolgend in einer Biegevorrichtung 14 einer Biegeverformung unterworfen, bei der die Flanke 4 um einen gleichmäßigen Betrag gereckt wird. Durch diese Biegeverformung wird die sich bei der partiellen Erwärmung des inneren Kantenteiles ausbildende gleichmäßige Krümmung des Kantenprofiles 1 rückgängig gemacht.

Abschließend wird das fertig wärmebehandelte und gerichtete Kantenprofil 1 in einem Stanzwerk 15 mit den Ausnehmungen 5 und/oder Öffnungen 6 versehen. Dieser Vorgang erfolgt entweder unmittelbar nach der Wärmebehandlung oder gegebenenfalls an einer anderen Fertigungsstätte, beispielsweise an der Fertigungsstätte des Ski-Herstellers. Da der mit den Ausnehmungen 5 oder Öffnungen 6 zu versehende Flanke 4 nur noch eine geringe Härte hat, ist der Werkzeugverschleiß bei diesem Stanzvorgang sehr gering.

Die in Fig. 5 schematisch dargestellten Anlagenkomponenten können an einer Fertigungsstätte in einer kontinuierlichen Herstellungsstraße installiert sein. Sie können aber auch jeweils an verschiedenen Fertigungsstätten zum Einsatz kommen, wie in Fig. 5 durch die parallelen Trennungsstriche in den Ablaufpfeilen symbolisiert wird.

## Patentansprüche

1. Verfahren für die Herstellung einer Skikante aus vergütetem Stahl, die einen die Lauffläche aufweisenden Kopf und eine in den Körper des Ski ragende Flanke aufweist, die dünner als der Kopf ausgebildet ist und über ihre Länge mit einer Vielzahl von gestanzten Ausnehmungen und/ oder Öffnungen versehen ist, mit den nachfolgend aufgeführten, aufeinanderfolgenden Verfahrensschritten:
a) Walzen oder Ziehen des Kantenprofiles;
b) Vergüten des gesamten Kantenprofiles durch Erwärmen auf die Härtetemperatur und anschließendes Anlassen;
c) partielles Erwärmen der Flanke auf eine Temperatur größer als Anlaßtemperatur unter gleichzeitiger Kühlung des Kopfes;
d) Stanzen der Ausnehmungen und Öffnungen in der Flanke,
**dadurch gekennzeichnet,**
daß beim Vergüten des gesamten Kantenprofiles (1) die Abweichung in der Rockwell-Härte über den Querschnitt und die Länge des Kantenprofiles (1) gesehen auf weniger als 2° HRC eingestellt wird, daß die Erwärmungstemperatur und die Erwärmungsdauer beim partiellen Erwärmen der Flanke (4) über die Länge des Kantenprofiles (1) konstant gehalten werden und daß das Kantenprofil (1) nach dem partiellen Erwärmen und vor dem Stanzen einer gleichbleibenden Biegeverformung unterworfen wird, bei der die Flanke (4) um einen gleichbleibenden Betrag gereckt wird.

2. Verfahren nach Anspruch 1, dadurch gekennzeichnet, daß beim Vergüten des gesamten Kantenprofiles (1) eine mehrstufige Durchlaufvergütung vorgenommen wird, bei der das Kantenprofil (1) zunächst in einem Durchlauf-Metallbad schroff auf eine Temperatur kurz über der Martensit-Starttemperatur (Mₛ) abgekühlt wird, anschließend eine Gefügeumwandlung des bei der Schroffabkühlung gebildeten austenitischen Gefüges in das martensitische Gefüge bei langsamer Abkühlung unter einer Luftdusche vorgenommen wird, und abschließend eine Anlaßbehandlung unter Schutzgas erfolgt.

3. Verfahren nach den Ansprüchen 1 und 2, dadurch gekennzeichnet, daß die Schroffabkühlung in einem Blei-Wismut-Durchlaufbad (8a) mit gleichbleibender Temperatur von insbesondere 350° C erfolgt.

4. Verfahren nach einem der Ansprüche 1 bis 3, dadurch gekennzeichnet, daß die Vergütung des gesamten Kantenprofiles (1) auf eine Rockwell-Härte von 50° -60° HRC erfolgt und daß die Härte der Flanke (4) durch partielles Erwärmen auf 30° - 40° HRC abgesenkt wird.

## Claims

1. A process for the production of a ski edge of heat-treated steel, which has a head having the running surface and a flank portion which projects into the body of the ski and which is thinner than the head and which is provided over its length with a plurality of stamped recesses and/or openings, comprising the successive process steps set out below:
a) rolling or drawing the edge profile;
b) heat-treating the entire edge profile by heating to the hardening temperature and then tempering;
c) partially heating the flank portion to a temperature higher than the tempering temperature with simultaneous cooling of the head; and
d) stamping the recesses and openings in the flank portion,
characterised in that in the operation of heat-treating the entire edge profile (1) the deviation in the Rockwell hardness as viewed over the cross-section and the length of the edge profile (1) is set to less than 2°HRC, that the heating temperature and the heating duration are kept constant in the operation of partially heating the flank portion (4) over the length of the edge profile (1) and that the edge profile (1) is subjected after the partial heating operation and prior to the stamping operation to a uniform bending deformation operation in which the flank portion (4) is stretched by a uniform amount.

2. A process according to claim 1 characterised in that in the operation of heat-treating the entire edge profile (1) a multi-stage continuous-run heat-treatment is effected in which the edge profile (1) is firstly cooled abruptly in a through-run metal bath to a temperature just above the martensite starting temperature (Mₛ), then an operation is effected for transformation of the austenitic structure formed in the abrupt cooling operation into the martensitic structure with slow cooling under an air shower and finally a tempering treatment is effected under a shielding gas.

3. A process according to claims 1 and 2 characterised in that the abrupt cooling operation is effected in a through-run lead-bismuth bath (8a) at a uniform temperature of in particular 350°C.

4. A process according to one of claims 1 to 3 characterised in that the heat-treatment of the entire edge profile (1) is to a Rockwell hardness of 50° - 60°HRC and that the hardness of the flank portion (4) is reduced by partial heating to 30° - 40°HRC.

## Revendications

1. Procédé de fabrication d'une carre en acier de traitement, qui est pourvue d'une tête présentant la face de glissement et d'un flanc faisant saillie dans le corps du ski et qui est réalisé plus mince que la tête et qui présente sur sa longueur un grand nombre d'évidements et/ou d'ouvertures découpées, et qui comprend les étapes de procédé successives, indiquées ci-après :
a) laminage ou étirage du profil de carre;
b) amélioration de l'ensemble du profil de carre par échauffement à la température de durcissement suivie du revenu;
c) échauffement partiel du flanc à une température supérieure à la température de revenu en refroidissant simultanément la tête;
d) découpage des évidements et ouvertures dans le flanc,
caractérisé en ce que lors de l'amélioration de l'ensemble du profil de carre (1), l'écart dans la dureté Rockwell sur la section transversale et la longueur du profil de carre (1), est réglée à une valeur inférieure à 2°HRC, en ce que la température d'échauffement et la durée d'échauffement lors de l'échauffement partiel du flanc (4) sont maintenues constantes sur la longueur du profil de carre (1) et en ce que le profil de carre (1), après l'échauffement partiel et avant le découpage, est soumis à une déformation de flexion restant constante lors de laquelle le flanc (4) est étiré d'une valeur restant constante.

2. Procédé selon la revendication 1, caractérisé en ce que lors de l'amélioration de l'ensemble du profil de carre (1), on procède à une amélioration continue à plusieurs étapes, dans laquelle le profil de carre (1) est refroidi tout d'abord dans un bain métallique de passage brusquement à une température légèrement supérieure à la température de départ Martensit (Ms), ensuite on procède à une transformation de structure de la structure austénitique formée lors du refroidissement brusque en structure Martensitique lors d'un refroidissement lent sous une douche d'air et on exécute finalement un traitement de revenu sous gaz protecteur.

3. Procédé selon les revendications 1 et 2, caractérisé en ce que le refroidissement brusque est effectué dans un bain de passage de plomb et de bismuth (8a) à température constante notamment de 350°C.

4. Procédé selon l'une des revendications 1 à 3, caractérisé en ce que l'amélioration de l'ensemble du profil de carre (1) a lieu à une dureté de Rockwell de 50° - 60° HRC, et que la dureté du flanc (4) est abaissée par un échauffement partiel à 30° - 40° HRC.
